# FASCICULE DE BREVET EUROPEEN

(11) **EP 0 816 793 B1**
(45) Date de publication et mention de la délivrance du brevet: **22.08.2001**
(21) Numéro de dépôt: 97401469.8
(22) Date de dépôt: 24.06.1997
(51) Int. Cl.: F41H 3/02, F41H 1/02

(54) **Revêtement pour la protection personnelle d'un fantassin**
Persönliche Schutzauskleidung für die Infanterie
Personal protection liner for infantry

(30) Priorité: 28.06.1996 FR 9608080
(43) Date de publication de la demande: 07.01.1998
(73) Titulaire: THOMSON-CSF, 75008 Paris (FR)
(72) Inventeur: Micheron, François, 94117 Arcueil Cedex (FR); Berginc, Gérard, 94117 Arcueil Cedex (FR); Normand, Frank, 94117 Arcueil Cedex (FR)
(74) Mandataire: Lincot, Georges

(56) Documents cités:
- DE-A- 3 507 889
- FR-A- 2 543 286
- GB-A- 2 026 660
- US-A- 3 349 396
- US-A- 4 442 162
- US-A- 5 472 769

## Description

L'invention concerne un revêtement pour la protection personnelle d'un fantassin, compatible de la protection contre les éclats et permettant une réduction de la signature radar et infrarouge du fantassin.

Le domaine d'application de la présente invention concerne les revêtements pour la protection personnelle des fantassins en opération sur un champ de bataille.

Le document DE-A-3 507 889 décrit la protection d'objets tels que les appareils et les véhicules par un blindage, un revêtement absorbant les ondes radars et une peinture de camouflage infrarouge. Cette protection peut aussi être effectuée par un moyen de camouflage contre la reconnaissance par les radars et par rayonnement infrarouge d'objets comme décrit par le document FR-A-2 543 286. Le préambule de la revendication 1 se base sur DE-A-3 507 889.

Quant à la protection personnelle, elle est uniquement basée aujourd'hui sur soit la protection contre les éclats de projectiles (cf. documents US-A-5 472 769 et US-A-4 442 162), soit la discrétion dans le domaine du visible, soit la protection BNC (Nucléaire Biologique Chimique), soit la discrétion dans le domaine des ondes radar (cf. document US-A-3 349 396).

Il est connu, pour assurer la protection contre les éclats, d'utiliser des structures métalliques, solution de plus en plus remplacée par des structures composites à base de fibres aramides, ou de polyamides.

Les deux zones du corps humain protégées sont la tête par le casque, et le tronc par un gilet. Pour ce qui est de la réduction de la signature dans le domaine de fréquences du visible, elle repose principalement sur un bariolage de type traditionnel. Ce bariolage peut avoir un aspect bidimensionnel sur un tissu, ou tridimensionnel sur un filet de camouflage.

Lors d'une mission de pénétration à l'intérieur des lignes ennemies, le fantassin peut être confronté à une menace de détection radar et /ou infrarouge. Le type de menace radar considéré dans la présente invention est une double menace : une première menace émanant d'un radar de surveillance de champ de bataille fonctionnant typiquement autour de 10 GHz, et une deuxième menace émanant d'un radar de désignation de cible fonctionnant typiquement dans la bande 36 à 37 GHz. Ces deux types de radar possèdent une portée de l'ordre de 10 à 20 km. La portée du premier est d'environ 7 km pour une personne, et d'environ 15 km pour un véhicule. Quant au deuxième type de radar, il est plus spécifiquement utilisé pour la désignation de véhicule, mais représente toutefois une menace réelle pour les fantassins.

Les protections personnelles pour fantassins connues à l'heure actuelle ne permettent pas de protéger les fantassins contre de telles menaces.

L'invention a pour but de pallier l'inconvénient précité.

A cet effet, elle a pour objet un revêtement pour la protection personnelle d'un fantassin tel que défini dans la revendication 1.

Le revêtement selon l'invention est notamment optimisé pour les bandes de fréquences radar X et Ka, ainsi que dans les bandes II et III de l'infrarouge.

L'invention concerne également une tenue de combat pour fantassin réalisée à partir d'un revêtement comportant :
- une première partie de revêtement protégeant la tête et le tronc du fantassin ; la couche diélectrique du revêtement étant en matériau diélectrique sensiblement rigide pour assurer une protection contre les éclats ;
- une deuxième partie du revêtement recouvrant les membres inférieurs et supérieurs du fantassin ; la couche diélectrique du revêtement étant en matériau diélectrique souple, de propriétés diélectriques proches de celles du matériau diélectrique sensiblement rigide, permettant d'assurer la mobilité des membres inférieurs et supérieurs du fantassin.

La présente invention a pour avantage de proposer une structure de revêtement pour fantassin compatible avec un usage militaire, c'est-à-dire imperméable, souple, résistant, permettant une réduction de la signature radar et infrarouge, tout en restant compatible avec la protection contre les éclats d'obus, de mines, etc...

Cette structure peut convenir aussi bien pour recouvrir un casque que pour un vêtement, la seule différence entre les deux applications étant la souplesse globale des deux structures ; structure souple pour le vêtement et structure rigide pour le casque.

D'autres avantages et caractéristiques de la présente invention apparaîtront plus clairement à la lecture de la description qui suit et des figures annexées qui représentent :
- la figure 1, une coupe transversale d'un revêtement selon l'invention,
- les figures 2 et 3, des courbes illustrant l'évolution du coefficient de réflexion spéculaire en puissance pour trois angles d'incidence 0, 30 et 60°, respectivement pour les polarisations HH et VV des ondes électromagnétiques incidentes, et
- la figure 4, une tenue de combat pour fantassin réalisée à partir d'un revêtement selon l'invention.

La menace radar considérée est un radar de surveillance de type surveillance de champ de bataille couplé à un radar de désignation d'objectif. La menace infrarouge considérée concerne les bandes II et III de l'infrarouge correspondant respectivement aux longueurs d'ondes 3 à 5 µm et 8 à 12 µm.

La discrétion infrarouge, compte tenu du caractère passif du revêtement, est basé principalement sur un écran thermique très efficace réduisant au minimum tout transfert de chaleur dans un sens comme dans l'autre, et sur un ajustement de l'émissivité du revêtement par rapport à celle de l'environnement.

L'écran thermique ainsi réalisé permet d'éviter le transfert de chaleur sur l'extérieur, facteur primordial pour la détection infrarouge, mais il permet également d'éviter le transfert de chaleur vers l'intérieur, ce qui dans le cas d'un fantassin, réduit l'échauffement interne qui représente un facteur de confort important pour un fantassin.

La discrétion visible est basée sur le bariolage de la surface extérieure du revêtement ou sur l'utilisation d'un filet bariolé conférant à l'ensemble un effet tridimensionnel. Ces solutions connues sont tout à fait standard.

La discrétion radar est principalement obtenue par absorption de l'énergie des ondes électromagnétiques reçues par le revêtement. Le phénomène de diffusion créé par le filet utilisé pour la discrétion visible peut être éventuellement utilisé pour améliorer encore le niveau de performance.

La figure 1 illustre un schéma en coupe transversale d'un revêtement selon l'invention.

Le revêtement selon l'invention est formé d'un empilement de quatre couches successives 1 à 4. La-définition de chacune de ces couches donnée ci-après à titre d'exemple non limitatif, représente une solution optimale pour la réduction de la signature radar dans les bandes de fréquence considérées.

La définition de chacune de ces couches 1 à 4 est donnée ci-après en partant de la couche 1 la plus externe du revêtement.

La première couche 1 a plusieurs fonctions : elle constitue un écran contre les intempéries et est formée par exemple d'un film imperméable et résistant, d'épaisseur faible, d'environ 150 µm. Cette couche 1 peut être par exemple un film de PVC, abréviation anglo-saxonne pour " PolyVinyle Chlorid ". Cet écran permet également la réduction de la signature infrarouge et visible, car cette première couche 1, qui est la couche la plus externe, est recouverte d'un bariolage bidimentionnel ou tridimentionnel d'émissivité proche de 1 pour les bandes de fréquences infrarouges considérées.

De plus, sur le plan thermique, l'épaisseur non négligeable du revêtement selon l'invention, environ 4 mm, assure d'excellentes propriétés thermiques garantissant l'isolation thermique entre le corps et l'extérieur du revêtement. Cette condition est obligatoire pour toute structure de réduction de signature infrarouge passive.

La couche 2 est une couche résistive. Son rôle est de créer le meilleur compromis entre les réflexions et les transmissions multiples créées aux interfaces de chacune des couches 1 à 4 du revêtement pour assurer la meilleure interaction destructive possible quand le revêtement reçoit une onde électromagnétique.

L'épaisseur et la résistivité de cette couche 2 sont adaptées pour optimiser les interactions destructives pour que le revêtement selon l'invention apparaisse globalement comme un matériau absorbant pour les bandes de fréquences considérées.

L'épaisseur de la couche 2 est d'environ 200 µm. Sa conductivité électrique et son épaisseur sont adaptées pour que l'inverse de leur produit, qui représente une résistance de surface, soit proche de 330Ω.

Typiquement, cette couche résistive est réalisée en fibre textile chargée de carbone.

La couche 3 est une couche en matériau diélectrique sensiblement rigide, comportant une épaisseur et des propriétés mécaniques permettant d'assurer également la protection du fantassin contre les éclats et balles, comme par exemple un aramide, un polycarbonate, etc...

Elle permet également de fixer les bandes des fréquences radar absorbées par interférences destructives. Les énergies mises en jeu dans ce cas sont faibles, par conséquent aucune élévation de température pouvant nuire à la discrétion infrarouge n'est observée.

La couche 4 est une couche réflectrice de conductivité électrique tendant vers l'infini, généralement supérieure ou égale à 10⁴Ω⁻¹.m⁻¹, ce qui correspond à une résistance de surface comprise entre environ quelques ohms et une dizaine d'ohms en fonction de l'épaisseur de la couche 4. Elle définit le plan réflecteur de référence du revêtement suivant l'invention. Elle est constituée par exemple d'un film d'aluminium d'épaisseur d'environ 50 µm.

La distance entre ce plan de référence et le reste du revêtement, c'est-à-dire l'empilement des différentes couches 1 à 4 décrites ci-dessus, est déterminée et fixe afin d'atteindre l'optimisation souhaitée.

Les matériaux cités ci-dessus doivent être isotropes et homogènes aux fréquences considérées. Ces conditions sont nécessaires en raison des théories utilisées pour l'optimisation. Les caractéristiques non précisées sont supposées quelconques.

Le revêtement selon l'invention est compatible de la protection contre les éclats. Soit la structure assurant la protection contre les éclats rentre dans la définition de l'écran absorbant radar au niveau de la couche 3 formée par le matériau diélectrique, soit elle ne rentre pas dans la définition de l'écran radar et dans ce cas, elle est placée derrière le plan réflecteur formé par la couche 4 qui est la couche la plus interne du revêtement.

Les différentes couches 1 à 4 et leurs caractéristiques qui viennent d'être définies sont reportées ci-dessous sous forme d'un tableau synthétique ci-après appelé tableau 1.

**TABLEAU 1**

| Couches | Caractéristiques de la couche |
|---|---|
| 1 | Matériau diélectrique imperméable de permittivité 2,85 pour la partie réelle, d'épaisseur 150 µm (par exemple un film PVC) |
| 2 | Matériau de résistance de surface d'environ 330Ω égale à l'inverse du produit de la conductivité électrique et de l'épaisseur (par exemple 200 µm d'épaisseur et 15Ω⁻¹.m⁻¹) (par exemple tissu polyamide chargé carbone) |
| 3 | Permittivité diélectrique de 3,2 et épaisseur 3,4 mm (par exemple tissu d'aramide) |
| 4 | Conductivité électrique pouvant être considérée comme infinie environ 10⁴Ω⁻¹.m⁻¹, et d'épaisseur au moins égale à quelques microns (par exemple film d'aluminium) |

Les figures 2 et 3 illustrent l'évolution du coefficient de réflexion spéculaire en puissance en dB, pour le revêtement selon l'invention tel que défini précédemment, pour trois angles d'incidence, 0°, 30° et 60°, respectivement, pour les polarisations HH et VV ; HH et VV signifiant respectivement une polarisation horizontale-horizontale et une polarisation verticale-verticale de l'onde électromagnétique. Le premier terme correspond à la polarisation de l'onde incidente, et le deuxième terme à celle de l'onde réfléchie. Le calcul est basé sur les conditions de passage au travers d'un dioptre.

Les valeurs du coefficient de réflexion spéculaire en dB pour les trois angles d'incidence 0, 30 et 60°, pour les deux polarisations HH et VV, et pour les fréquences 10 GHz et 36,5 GHz qui correspond à la valeur moyenne de la bande passante du radar de désignation de cible, sont reportées dans le tableau 2 suivant :

**TABLEAU 2**

| | Polarisation HH | | Polarisation VV | |
|---|---|---|---|---|
| Angle d'incidence | 10 GHz | 36,5 GHz | 10 GHz | 36,5 GHz |
| 0° | -13 | -20 | -13 | -20 |
| 30° | -11 | -20 | -13 | -20 |
| 60° | -6 | -6 | -8 | -7 |

Les valeurs en incidence ne sont données qu'à titre indicatif car, dans une telle application où la forme de la cible est simple, seule la valeur en incidence normale est réellement représentative de la réduction de signature radar de la cible.

Le tableau 3 suivant permet d'illustrer l'intervalle de valeurs dans lequel les caractéristiques données peuvent varier tout en permettant une valeur du coefficient de réflexion spéculaire en incidence normale de -10dB pour les deux bandes radar considérées, 10 et 36-37 Ghz, pour une résistance de surface d'environ 330Ω pour la couche 2.

**TABLEAU 3**

| Couche | Permittivité (réelle) | Conductivité électrique (Ω⁻¹.m⁻¹⁾ | Epaisseur |
|---|---|---|---|
| 1 | 1-8 | - | < 650 µm |
| 2 | - | 9-10⁸ | < 320 µm |
| 3 | 2,4-3,6 | 0-1 | 3,1-3,6 mm |

Une épaisseur typique moyenne d'un revêtement selon l'invention est inférieure ou égale à environ 4 mm. L'augmentation de masse du revêtement liée aux propriétés de la réduction de SER, abréviation pour Surface Equivalente Radar, est négligeable devant la masse du revêtement de base car une masse initiale minimale est imposée pour la protection contre les éclats.

En conservant les performences de réduction de la SER du revêtement selon l'invention, un gain de masse peut être obtenu, par exemple en remplaçant l'aramide constituant le matériau de la couche 3 par un textile moins dense, par exemple du PVC ; toutefois, dans ce cas, la protection contre les éclats n'est plus assurée.

Les performances d'un revêtement selon l'invention sont données ci-après à titre d'exemple non limitatif. Compte tenu de la forme simple d'un corps humain, on peut supposer qu'il se comporte comme une structure plane, voire convexe (pas d'effet de dièdre, trièdre...) vis-à-vis des ondes électromagnétiques.

En partant de cette approximation, on peut déduire de la seule valeur du coefficient de réflexion spéculaire en incidence normale à 10 GHz, la réduction de portée d'un radar du type radar de surveillance de champ de bataille. La portée de ce radar, pour une cible humaine, passe de 7 km à 3,3 km.

En partant du principe que seul le tronc et la tête du fantassin sont à protéger contre les éclats ou plus généralement les parties vitales du fantassin, un revêtement selon l'invention peut s'appliquer à la réalisation d'une tenue de combat protégeant le fantassin contre les éclats et autres projectiles.

La figure 4 illustre un fantassin 5 portant une tenue de combat réalisée à partir d'un revêtement selon l'invention.

Selon ce principe, la troisième couche diélectrique 3 du revêtement selon l'invention recouvrant le casque 6 et formant le gilet 7 de la tenue de combat, est réalisée dans un matériau du type aramide, polycarbonate, etc... Cette couche diélectrique peut soit être rapportée sur le casque ou faire partie intégrante du casque.

Les zones de protection assurées par le gilet peuvent s'étendre en débordant sur les membres sans pour autant entraver les mouvements du fantassin en opération.

La troisième couche diélectrique 3 du revêtement recouvrant les membres inférieurs 8 et supérieurs 9, est réalisée dans un matériau diélectrique plus souple, tel qu'un tissu, dont les propriétés diélectriques sont proches de celles de l'aramide.

Une tenue de combat telle que décrite précédemment doit être conçue pour ne pas gêner les mouvements du fantassin 5 en opération.

La tenue de combat peut être en outre équipée d'un système de ventilation par convection naturelle ou forcée.

Le casque 6 recouvert d'un revêtement selon l'invention peut être muni en outre d'une visière 10 transparente pour les fréquences du domaine visible, portant des filtres anti-laser, réfléchissante pour les longueurs d'onde dans l'infrarouge et traitée pour minimiser la surface équivalente radar. Le casque 6 est d'autre part conformé pour présenter des facettes interdisant les réflexions spéculaires dans les directions d'incidence radar.

Enfin, l'ensemble de la tenue de combat peut être rendu imperméable aux produits toxiques utilisés sur champ de bataille. C'est à la première couche externe 1 qu'est imparti ce rôle.

## Revendications

1. Revêtement pour la tenue de protection personnelle d'un fantassin, compatible avec la protection contre les éclats, et permettant une réduction de la signature radar et infrarouge du fantassin, comportant un empilement de couches (1 à 4) de matériaux isotropes et homogènes aux fréquences considérées, absorbant les ondes électromagnétiques radar reçues par le revêtement pour optimiser simultanément la signature radar du fantassin dans des bandes de fréquences déterminées ; l'empilement comportant, en partant de sa couche la plus externe :
- une couche (1) discrète pour les fréqences infrarouge, d'émissivité proche de 1 pour les bandes de fréquences infrarouges considérées ;
- une couche (3) ;
- une couche conductrice (4) ;
caractérisé en ce que :
- la couche (1) est discrète pour les fréquences visibles, d'épaisseur déterminée et de permittivité diélectrique déterminée ;
- l'empilement comporte une couche (2) résistive, de résistivité diélectrique et d'épaisseur déterminées pour que l'inverse de leur produit présente une résistance de surface déterminée ;
- la couche (3) est composée d'un matériau diélectrique d'épaisseur et de permittivité diélectrique déterminées ; et que
- la couche (4) est de conductivité déterminée pour être considérée comme un plan réflecteur pour les fréquences radar considérées ;
l'épaisseur et la résistivité de la couche résistive (2) ainsi que l'épaisseur et les propriétés éléctromagnétiques de la couche diélectrique (3) étant adaptées pour optimiser l'interaction destructive entre les réflexions et les transmissions multiples créées aux interfaces de chacune des couches (1 à 4) du revêtement, afin que ce dernier apparaisse globalement vis-à-vis de l'extérieur comme un matériau absorbant pour les bandes de fréquences considérées.

2. Revêtement selon la revendication 1, caractérisé en ce que la couche (1) discrète pour les fréquences visibles et infrarouges comporte un bariolage bidimensionnel ou tridimensionnel d'émissivité proche de 1 pour les bandes de fréquences infrarouges.

3. Revêtement selon la revendication 1, caractérisé en ce que la signature radar du fantassin est optimisée simultanément dans les bandes de fréquence radar respectivement X et Ka.

4. Revêtement selon la revendication 3, caractérisé en ce que la couche (1) discrète pour les fréquences visibles et infrarouges a une épaisseur comprise entre une épaisseur proche de 0 et environ 650 µm, et une permittivité diélectrique complexe dans les deux bandes dont la partie réelle est comprise entre environ 1 et 8.

5. Revêtement selon la revendication 3, caractérisé en ce que la couche résistive (2) a une épaisseur et une conductivité électrique déterminées pour que la résistance de surface de la couche (2) soit environ égale à 330Ω.

6. Revêtement selon la revendication 3, caractérisé en ce que la couche de matériau diélectrique (3) a une épaisseur comprise entre environ 3,1 et 3,6 mm, une conductivité électrique comprise entre environ 0 et 1Ω⁻¹.m⁻¹, et une permittivité complexe dont la partie réelle est comprise entre environ 2,4 et 3,6.

7. Revêtement selon l'une quelconque des revendications 3 à 6, caractérisé en ce que la couche (1) discrète pour les fréquences visibles et infrarouges comporte un bariolage bidimensionnel ou tridimensionnel d'émissivité proche de 1 pour les bandes II et III de l'infrarouge.

8. Revêtement selon la revendication 1, caractérisé en ce qu'il comprend un empilement de couches (1 à 4) comportant en partant de sa couche la plus externe :
- une couche (1) de matériau diélectrique imperméable de permittivité complexe dont la partie réelle est égale à environ 2,85 et d'épaisseur égale à environ 150 µm,
- une couche (2) résistive de résistance égale à environ 330Ω et correspondant à l'inverse du produit de la conductivité électrique égale à environ 15Ω⁻¹.m⁻¹ et d'épaisseur environ égale à 200 µm,
- une couche (3) de matériau diélectrique de permittivité diélectrique complexe dont la partie réelle est environ égale à 3,2 et d'épaisseur environ égale à 3,4 mm, et
- une couche (4) conductrice d'épaisseur au moins égale à quelques µm, et de conductivité électrique pouvant être considérée comme infinie.

9. Revêtement selon la revendication 8, caractérisé en ce que :
- la couche (1), discrète pour les fréquences visibles et infrarouges est un film PVC,
- la couche (2) résistive est un tissu polyamide chargé de carbone,
- la couche (3) de matériau diélectrique est un tissu d'aramide, et
- la couche (4) conductrice est un film d'aluminium.

10. Revêtement selon la revendication 9, caractérisé en ce que la couche (1) en PVC comporte un bariolage bidimensionnel ou tridimensionnel d'émissivité proche de 1 pour les bandes de fréquences infrarouges.

11. Revêtement selon la revendication 9, caractérisé en ce que la couche (1) en PVC est recouverte d'un filet en PVC bariolé avec de la peinture polyuréthanne.

12. Tenue de combat pour fantassin (5) réalisée à partir d'un revêtement selon l'une quelconque des revendications 1 à 11, caractérisée en ce qu'elle comporte :
- une première partie de revêtement protégeant la tête (6) et le tronc (7) du fantassin (5) comprenant une protection contre les éclats ;
et en ce qu'elle comporte :
- une deuxième partie du revêtement recouvrant les membres inférieurs (8) et supérieurs (9) du fantassin (5) ; la couche (3) diélectrique du revêtement étant en matériau diélectrique souple, de propriétés diélectriques proches de celles du matériau diélectrique de la couche (3) du revêtement recouvant la tête (6) et le tronc (7), permettant d'assurer la mobilité des membres inférieurs (8) et supérieurs (9) du fantassin (5).

13. Tenue de combat selon la revendication 12, caractérisée en ce que la protection contre les éclats de la première partie du revêtement protégeant la tête (6) et le tronc (7) du fantassin (5) est placée derrière la couche interne (4).

14. Tenue de combat selon la revendication 12, caractérisée en ce que la couche diélectrique (3) du revêtement de la première partie protégeant la tête (6) et le tronc (7) du fantassin (5) est en matériau diélectrique sensiblement rigide possédant une épaisseur et des propriétés mécaniques déterminées pour assurer une protection contre les éclats.

15. Tenue de combat selon la revendication 14, caractérisé en ce que le matériau diélectrique sensiblement rigide est de l'aramide, et en ce que le matériau diélectrique souple est en PVC.

16. Tenue de combat selon l'une des revendications 12 à 15, caractérisée en ce qu'elle est équipée d'un système de ventilation par convection naturelle ou forcée.

17. Tenue de combat selon l'une des revendications 12 à 16, caractérisée en ce que le casque (6) comporte des facettes interdisant les réflexions spéculaires dans les directions d'incidence radar, et en ce qu'il comporte une visière (10) transparente pour les fréquences visibles, portant des filtres anti-laser, réfléchissante pour les fréquences infrarouges et traitée pour minimiser la surface équivalente laser.

18. Tenue de combat selon l'une des revendications 12 à 17, caractérisée en ce que la surface externe de la tenue de combat correspondant à la première couche (1) du revêtement est rendue imperméable aux produits toxiques habituellement utilisés sur un champ de bataille.

## Patentansprüche

1. Schutzkleidung für einen Infanteristen, die mit dem Schutz gegen Splitter vereinbar ist und die Reflexion einer den Infanteristen treffenden Radar- und Infrarotstrahlung verringert, bestehend aus mehreren übereinanderliegenden Schichten (1 bis 4) aus für die betrachteten Frequenzen isotropen und homogenen Materialien, die die elektromagnetischen Radarwellen, die auf die Kleidung treffen, absorbieren, um zugleich die Reflexion von den Infanteristen treffenden Radarstrahlen in bestimmten Frequenzbändern zu verringern, wobei die Schichten von außen beginnend
- eine für die Infrarotfrequenzen nicht erkennbare Schicht (1), deren Emissivität für die betrachteten Infrarotfrequenzbänder nahe bei Eins liegt,
- eine Schicht (3),
- und eine leitende Schicht (4) enthalten,
dadurch gekennzeichnet, daß
- die Schicht (1) durch die Frequenzen des sichtbaren Lichts erkannt wird sowie eine bestimmte Dicke und eine bestimmte Dielektrizitätskonstante besitzt,
- eine Schicht (2) mit einem bestimmten dielektrischen Widerstand und einer bestimmten Dicke vorgesehen ist, derart, daß der Kehrwert des Produkts dieser Größen einen bestimmten Flächenwiderstand darstellt,
- die Schicht (3) von einem dielektrischen Material einer bestimmten Dicke und einer bestimmten Dielektrizitätskonstante gebildet wird,
- und die Schicht (4) eine solche bestimmte Leitfähigkeit besitzt, daß sie für die betrachteten Radarfrequenzen als reflektierende Ebene wirkt,
wobei die Dicke und der Widerstandswert der Widerstandsschicht (2) sowie die Dicke und die elektromagnetischen Eigenschaften der dielektrischen Schicht (3) so angepaßt sind, daß sich eine optimale destruktive Wechselwirkung zwischen den zahlreichen Reflexionen und Transmissionen an den Übergängen der Schichten (1 bis 4) ergibt, sodaß sich das Material global nach außen hin wie ein Material darstellt, das die betrachteten Frequenzen absorbiert.

2. Kleidung nach Anspruch 1, dadurch gekennzeichnet, daß die für die Frequenzen des sichtbaren und des Infrarotlichts nicht erkennbare Schicht (1) ein zwei- oder dreidimensionales Muster mit einer Emissivität nahe dem Einheitswert für die Infrarot-Frequenzbänder enthält.

3. Kleidung nach Anspruch 1, dadurch gekennzeichnet, daß die Radarabsorption zugleich in den Radarfrequenzbändern X und Ka optimiert ist.

4. Kleidung nach Anspruch 3, dadurch gekennzeichnet, daß die für die Frequenzen des sichtbaren und des Infrarotlichts nicht erkennbare Schicht (1) eine Dicke zwischen einem Wert nahe null und etwa 650µm und eine komplexe Dielektrizitätskonstante in den beiden Frequenzbändern besitzt, deren reeller Teil einen Wert zwischen 1 und 8 besitzt.

5. Kleidung nach Anspruch 3, dadurch gekennzeichnet, daß die Widerstandsschicht (2) eine solche Dicke und eine solche elektrische Leitfähigkeit besitzt, daß der Flächenwiderstand der Schicht (2) etwa den Wert von 330 Ω aufweist.

6. Kleidung nach Anspruch 3, dadurch gekennzeichnet, daß die Schicht (3) aus dielektrischem Material eine Dicke zwischen etwa 3,1 und 3,6mm, eine elektrische Leitfähigkeit zwischen etwa null und 1 Ω⁻¹m⁻¹ sowie eine komplexe Dielektrizitätskonstante besitzt, deren reeller Teil einen Wert zwischen etwa 2,4 und 3,6 aufweist.

7. Kleidung nach einem beliebigen der Ansprüche 3 bis 6, dadurch gekennzeichnet, daß die für die Frequenzen des sichtbaren und des Infrarotlichts nicht erkennbare Schicht (1) eine zwei- oder dreidimensionale Tarnstruktur mit einer Emissivität nahe dem Einheitswert für die Bänder II und III des Infrarotlichts besitzt.

8. Kleidung nach Anspruch 1, dadurch gekennzeichnet, daß sie aus mehreren Schichten (1 bis 4) übereinander besteht, die ausgehend von der äußersten Schicht die folgenden sind:
- eine Schicht (1) aus einem undurchlässigen, dielektrischen Material mit einer komplexen Dielektrizitätskonstante, deren reeller Teil den Wert von etwa 2,85 besitzt, wobei die Dicke etwa 150µm beträgt,
- eine Widerstandsschicht (2) mit einem Widerstandswert von etwa 330 Ω entsprechend dem Kehrwert des Produkts aus der elektrischen Leitfähigkeit von etwa 15 Ω⁻¹m⁻¹ und der Dicke von etwa 200µm,
- eine Schicht (3) aus dielektrischem Material mit einer komplexen Dielektrizitätskonstante, deren reeller Teil etwa den Wert 3,2 hat, wobei die Dicke etwa 3,4mm beträgt,
- und eine leitende Schicht (4) einer Dicke von mindestens einigen Mikrometern, wobei die elektrische Leitfähigkeit als unendlich betrachtet werden kann.

9. Kleidung nach Anspruch 8, dadurch gekennzeichnet, daß
- die für die Frequenzen des sichtbaren und des Infrarotlichts nicht erkennbare Schicht (1) eine PVC-Folie ist,
- die Widerstandsschicht (2) ein Gewebe aus mit Karbonfasern verstärken Polyamidfasern ist,
- die Schicht (3) aus dielektrischem Material von einem Aramidgewebe gebildet wird,
- und die leitende Schicht (4) eine Aluminiumfolie ist.

10. Kleidung nach Anspruch 9, dadurch gekennzeichnet, daß die PVC-Schicht (1) eine zwei- oder dreidimensionale Tarnstruktur mit einem Emissivitätswert nahe 1 für die Infrarot-Frequenzbänder enthält.

11. Kleidung nach Anspruch 9, dadurch gekennzeichnet, daß die PVC-Schicht (1) mit einem Netz aus PVC bedeckt ist, das einen Tarnanstrich aus Polyurethan besitzt.

12. Kampfanzug für einen Infanteristen (5) ausgehend von einer Kleidung gemäß einem beliebigen der Ansprüche 1 bis 11, dadurch gekennzeichnet, daß er aufweist:
- einen ersten Bereich, der den Kopf (6) und den Rumpf (7) des Infanteristen (5) schützt und einen Schutz gegen Splitter aufweist,
- und einen zweiten Bereich, der die unteren und oberen Gliedmaßen (8, 9) des Infanteristen (5) bedeckt, wobei die dielektrische Schicht (3) der Kleidung ein weiches dielektrisches Material ist, dessen dielektrischen Eigenschaften denen des dielektrischen Materials der Schicht (3) der den Kopf (6) und den Rumpf (7) bedeckenden Schicht (3) ähnelt, sodaß die Beweglichkeit der oberen und unteren Gliedmaßen (8, 9) des Infanteristen (5) gewährleistet ist.

13. Kampfanzug nach Anspruch 12, dadurch gekennzeichnet, daß der Schutz gegen Splitter im ersten Bereich der den Kopf (6) und den Rumpf (7) des Infanteristen (5) schützenden Kleidung hinter der innersten Schicht (4) liegt.

14. Kampfanzug nach Anspruch 12, dadurch gekennzeichnet, daß die dielektrische Schicht (3) der Kleidung im ersten Bereich, der den Kopf (6) und den Rumpf (7) des Infanteristen (5) schützt, aus einem im wesentlichen steifen Material besteht, das eine solche Dicke und solche mechanischen Eigenschaften besitzt, daß dadurch ein Schutz gegen Splitter gewährleistet ist.

15. Kampfanzug nach Anspruch 14, dadurch gekennzeichnet, daß das im wesentlichen steife dielektrische Material Aramid ist und daß das weiche dielektrische Material PVC ist.

16. Kampfanzug nach einem der Ansprüche 12 bis 15, dadurch gekennzeichnet, daß er mit einem Belüftungssystem durch natürliche oder erzwungene Konvektion versehen ist.

17. Kampfanzug nach einem der Ansprüche 12 bis 16, dadurch gekennzeichnet, daß der Helm (6) Facetten aufweist, die spiegelnde Reflexionen in die Einfallsrichtungen der Radarstrahlung verhindern, und daß der Helm ein für die Frequenzen des sichtbaren Lichts transparentes Visier (10) mit Antilaserfiltern besitzt, das die Infrarotfrequenzen reflektiert und so behandelt ist, daß die äquivalente Laserfläche möglichst klein wird.

18. Kampfanzug nach einem der Ansprüche 12 bis 17, dadurch gekennzeichnet, daß die äußere Oberfläche des Anzugs entsprechend der ersten Schicht (1) der Kleidung für die üblicherweise in einem Kampfgebiet vorkommenden giftigen Stoffe undurchlässig gemacht ist.

## Claims

1. Coating for the personal protective clothing of a infantryman, compatible with protection against sharp objects, and enabling the radar and infrared signature of the infantryman to be reduced, comprising a stack of layers (1 to 4) of materials which are isotropic and homogeneous at the frequencies in question, absorbing electromagnetic radar waves received by the coating in order to simultaneously optimize the radar signature of the infantryman in the given frequency bands; the stack comprising, starting from its outermost layer:
- a layer (1), which is discreet at infrared frequencies, of emissivity close to 1 for the infrared frequency bands in question;
- a layer (3);
- a conducting layer (4);
characterized in that:
- the layer (1) is discreet at visible frequencies, for a given thickness and for a given dielectric permittivity;
- the stack comprises a resistive layer (2), of dielectric resistivity and thickness which are determined such that the inverse of their product has a given surface resistance;
- the layer (3) consists of a dielectric of given thickness and of given dielectric permittivity; and in that
- the layer (4) is of a conductivity determined in order to be considered as a reflecting plane at given radar frequencies;
the thickness and the resistivity of the resistive layer (2) and also the thickness and the electromagnetic properties of the dielectric layer (3) being matched in order to optimize the destructive interaction between the multiple transmissions and reflections created at the interfaces of each of the layers (1 to 4) of the coating, so that the latter appears overall from the outside as an absorbing material at the frequency bands in question.

2. Coating according to Claim 1, characterized in that the layer (1), which is discreet at visible and infrared frequencies, comprises a two-dimensional or three-dimensional camouflage pattern of emissivity close to 1 for the infrared frequency bands.

3. Coating according to Claim 1, characterized in that the radar signature of the infantryman is simultaneously optimized in the X and Ka radar frequency bands, respectively.

4. Coating according to Claim 3, characterized in that the layer (1), which is discreet at visible and infrared frequencies, has a thickness between a thickness close to 0 and about 650 µm, and a complex dielectric permittivity in the two bands, the real part of which permittivity is between about 1 and 8.

5. Coating according to Claim 3, characterized in that the resistive layer (2) has a thickness and an electrical conductivity which are determined such that the surface resistance of the layer (2) is about equal to 330 Ω.

6. Coating according to Claim 3, characterized in that the dielectric layer (3) has a thickness between about 3.1 and 3.6 mm, an electrical conductivity between about 0 and 1 Ω⁻¹.m⁻¹, and a complex permittivity, the real part of which is between about 2.4 and 3.6.

7. Coating according to any one of Claims 3 to 6,
characterized in that the layer (1), which is discreet at visible and infrared frequencies, comprises a two-dimensional or three-dimensional camouflage pattern of emissivity close to 1 for infrared bands II and III.

8. Coating according to Claim 1, characterized in that it comprises a stack of layers (1 to 4) comprising, starting from its outermost layer:
- a layer (1) of waterproof dielectric with a complex permittivity, the real part of which is about 2.85 and with a thickness of about 150 µm;
- a resistive layer (2) with a resistance of about 330 Ω and which is the inverse of the product of the electrical conductivity, about 15 Ω⁻¹.m⁻¹, and of the thickness, about 200 µm;
- a layer (3) of dielectric with a complex dielectric permittivity, the real part of which is about 3.2 and with a thickness of about 3.4 mm; and
- a conducting layer (4) of thickness at least equal to a few µm, and of electrical conductivity which can be considered as infinite.

9. Coating according to Claim 8, characterized in that:
- the layer (1), which is discreet at visible and infrared frequencies, is a PVC film;
- the resistive layer (2) is a polyamide fabric filled with carbon;
- the dielectric layer (3) is an aramid fabric; and
- the conducting layer (4) is an aluminium film.

10. Coating according to Claim 9, characterized in that the PVC layer (1) comprises a two-dimensional or three-dimensional camouflage pattern, of emissivity close to 1 for the infrared frequency bands.

11. Coating according to Claim 9, characterized in that the PVC layer (1) is coated with a PVC mesh, the camouflage pattern of which is painted with polyurethane paint.

12. Battle drew for infantryman (5) made from a coating according to any one of Claims 1 to 11,
characterized in that it comprises:
- a first coating part protecting the head (6) and the trunk (7) of the infantryman (5) comprising protection against sharp objects;
and in that it comprises:
- a second coating part covering the lower (8) and upper (9) limbs of the infantryman (5); the dielectric layer (3) of the coating being made from a flexible dielectric with dielectric properties close to those of the dielectric of the layer (3) of the coating covering the head (6) and the trunk (7), ensuring the mobility of the lower (8) and upper (9) limbs of the infantryman (5).

13. Battle dress according to Claim 12, characterized in that the protection against sharp objects of the first part of the coating protecting the head (6) and the trunk (7) of the infantryman (5) is placed behind the internal layer (4).

14. Battle dress according to Claim 12, characterized in that the dielectric layer (3) of the coating of the first part protecting the head (6) and the trunk (7) of the infantryman (5) is made of a substantially rigid dielectric having a thickness and mechanical properties which are determined so as to provide protection against sharp objects.

15. Battle dress according to Claim 14, characterized in that the substantially rigid dielectric is aramid, and in that the flexible dielectric is PVC.

16. Battle dress according to one of Claims 12 to 15, characterized in that it is equipped with a system of ventilation by natural or forced convection.

17. Battle dress according to one of Claims 12 to 16, characterized in that the helmet (6) comprises facets preventing specular reflections in the directions of incident radar, and in that it comprises a visor (10) which is transparent at visible frequencies, bearing laser filters, and which is reflective at infrared frequencies and treated in order to minimize the laser cross section.

18. Battle dress according to one of Claims 12 to 17, characterized in that the external surface of the battle dress, which is the first layer (1) of the coating, is made impermeable to the toxic substances generally used on a battlefield.
